# EUROPÄISCHE PATENTSCHRIFT

(11) **EP 0 101 097 B1**
(45) Veröffentlichungstag und Bekanntmachung des Hinweises auf die Patenterteilung: **23.04.1986**
(21) Anmeldenummer: 83200763.7
(22) Anmeldetag: 30.05.1983
(51) Int. Cl.: B21J 5/00, C21D 7/00, B21K 3/04

(54) **Verfahren zur Herstellung eines kaltverfestigten metallischen Werkstücks durch Schmieden oder Pressen**
Process for manufacturing work-hardened metallic workpieces by forging or pressing
Procédé pour la fabrication de pièces métalliques écrouies par forgeage ou pressage

(30) Priorität: 22.07.1982 CH 4473/82
(43) Veröffentlichungstag der Anmeldung: 22.02.1984
(73) Patentinhaber: BBC Aktiengesellschaft Brown, Boveri & Cie., CH-5401 Baden (CH)
(72) Erfinder: Rydstad, Hans, Dr., CH-5413 Birmenstorf (CH)

## Beschreibung

Die Erfindung geht aus von einem Verfahren zur Herstellung eines kaltferfestigten metallischen Werkstücks nach der Gattung des Oberbegriffs des Anspruchs 1 bzw. des Anspruchs 2.

Als nächstkommenden Stand der Technik ist auf die GB-A-675 809 zu verweisen, bei der im allgemeinen mehrere hintereinandergeschaltete Verfahrensschritte in Form von Wärmebehandlungen und/ oder thermomechanischen Behandlungen vorgesehen sind.

Es gibt Werkstoffe, welche ihre optimalen mechanischen Eigenschaften, insbesondere eine geeignete Kombination von Härte und Festigkeit einerseits mit Zähigkeit und Duktilität andererseits nur durch eine Kaltverfestigungsoperation erreichen. Dazu gehören spezielle Eisen- und Nickellegierungen, im besonderen die Klasse der austenitischen, korrosionsbeständigen Stähle und diesen verwandte Werkstoffe.

Um ein Bauteil mit den verlangten mechanischen Eigenschaften herzustellen, wurde in herkömmlicher Weise z.B. ein Schmiederohling zunächst im Temperaturbereich der Warmverformung, d.h. oberhalb der Rekristallisationsgrenze (für austenitische Stähle 950-1150°C) in mehreren Arbeitsgängen in kalten oder nur leicht vorgewärmten (unterhalb 300°C) Gesenken durch Schmieden annähernd in die gewünschte Form gebracht. Hierauf wurde das Werkstück einer weiteren separaten «Kälteverformungsoperation» bei höherer Temperatur unterworfen. Diese erhöhte Arbeitstemperatur wurde gewählt, um die Fliesspannungen bei der notwendigen Verformung herabzusetzen. Sie musste unterhalb der Rekristallisationssschwelle bleiben, um einen «Kalthärtungseffekt» zu erzielen. Für austenitische Stähle waren Temperaturen im Bereich von 700-900°C und Verformungsgrade um 10% herum und höher üblich. Dadurch konnten die Festigkeitswerte nicht unerheblich gesteigert werden und blieben für die meisten Anwendungsfälle auch bei höheren Temperaturen erhalten (bis ca. 800°C je nach Legierung). Dies war unzweifelhaft ein Fortschritt auf dem Gebiet der korrosionsbeständigen Stähle, was denn auch in zahlreichen Publikationen seinen Niederschlag gefunden hat (D. Pecker, I. M. Bernstein, Handbook of stainless steels, McGraw-Hill 1977, S. 4-30; G. H. Gessinger, P. D. Cooper, Effect of deformation on mechanical properties of high temperature P/M steel, Materials science and engineering 18, 1975, S. 249-254; V. J. McNeely, D. T. Llewellyn, Higher-strength austenitic stainless steels, Sheet metal industries, January 1972, S. 18-25).

Bei den konventionellen Verfahren des Schmiedens und Nachpressens zur Erreichung der «Kalthärtung» werden mehrere Werkzeuge und Pressen benötigt. Die Werkstückhandhabung ist umständlich und zeitraubend und das Endprodukt erfüllt nicht immer die optimalen beabsichtigten Wünsche betreffend mechanische Eigenschaften.

Es besteht daher das Bedürfnis nach neuen kostengünstigen, energie-und zeitsparenden Methoden bei der Verarbeitung der obengenannten Legierungen. Dabei kommt der Verwendung von austenitischen Stählen in vielen Bereichen der Technik besondere Bedeutung zu.

Der Erfindung liegt die Aufgabe zugrunde, den Herstellungsprozess bei der Fertigung eines kaltverfestigten Werkstücks als Endprodukt, ausgehend von einem Schmiederohling, zu vereinfachen, wirtschaftlicher zu gestalten und dabei optimale Werkstückeigenschaften zu erzielen.

Diese Aufgabe wird durch die im Anspruch 1 bzw. 2 angegebenen Merkmale gelöst.

Die Erfindung wird anhand des nachfolgenden, durch Figuren erläuterten Ausführungsbeispiels beschrieben.

Dabei zeigt:
Fig. 1 die Ansicht eines Schmiederohlings zur Herstellung einer Turbinenschaufel,
Fig. 2a den Temperaturverlauf im Werkstück während der verschiedenen Phasen der thermischen/ thermomechanischen/mechanischen Behandlung,
Fig. 2b einen vergrösserten Ausschnitt aus dem Temperatur/Zeit-Diagramm gemäss Fig. 2a.

In Fig. 1 ist die Ansicht eines zur Herstellung einer Turbinenschaufel einer thermischen Maschine dienenden Schmiederohlings (Vorform) dargestellt. Die Darstellung entspricht dem Grundriss des Werkstücks in Arbeitsstellung zu Beginn des Schmiedevorgangs in der Presse. Der Rohling ist rotationssymmetrisch und besteht aus einem schlanken zylindrischen Schaftteil und einem dickeren konischen Fussteil. Aus dem längeren Schaftteil wird im Verlauf der Schmiedeoperation das Schaufelblatt, aus dem Fussteil der Schaufelfuss geformt. Die Skizze entspricht ungefähr der natürlichen Grösse des Werkstücks, kann aber im Prinzip für alle Schaufelgrössen ähnlicher Form Gültigkeit haben.

Fig. 2a zeigt den Temperaturverlauf T im Werkstück in Funktion der Zeit t für die verschiedenen Phasen der aus thermischer, thermomechanischer und mechanischer Behandlung bestehenden Verfahrensschritte. Die Kurve a gilt für den Schaft bzw. für das Schaufelblatt des Werkstücks, während die Kurve b für den entsprechenden Fuss zuständig ist. C ist die Werkzeugtemperatur. m bezieht sich auf die sich im Ofen abspielende Aufheizphase, n auf die Transportphase zwischen Ofen und Schmiedewerkzeug, o auf die eigentliche Formgebungsphase der Warm- und Kaltverformung und q auf die Abkühlungsphase (im allgemeinen in Luft bis auf Raumtemperatur). A und B bezeichnen die Endtemperaturen des Schaftes bzw. des Fusses des Schmiederohlings im Ofen. C und D sind die Anfangstemperaturen für Schaft und Fuss des Werkstücks im Schmiedegesenk, d.h. zu Beginn der Verformung, während E und F die entsprechenden Endtemperaturen für Schaufelblatt bzw. Schaufelfuss nach Abschluss der Schmiede- und Kaltverfestigungsoperation darstellen.

In Fig. 2b ist der im vorliegenden Fall am meisten interessierende Ausschnitt des Temperatur/Zeit-Diagramms gemäss Fig. 2a in einem vergrösserten Massstab dargestellt. Dabei ist vor allem das Bestreben der Angleichung der Werkstück- an die Werkzeugtemperatur während der Phase o (Kurvenabschnitte C-E und D-F) ersichtlich.

### Ausführungsbeispiel:

Siehe Fig. 1, 2a und 2b.

Ein Schmiederohling mit der Vorform gemäss Fig. 1 wurde in einem einzigen Arbeitsgang in einer Hitze zu einer Turbinenschaufel geformt, unter gleichzeitiger Durchführung eines Kaltverfestigungsprozesses bei erhöhter Temperatur. Das zu verformende Werkstück bestand aus einem austenitischen, korrosionsbeständigen Stahl mit der Werkstoffbezeichnung X12CrNiWTil613 und hatte folgende Zusammensetzung:

Das Ausgangsmaterial des Schmiederohlings befand sich zunächst im lösungsgeglühten Zustand. Der Rohling wurde in einen Ofen mit einer Temperatur von 1190 °C gebracht und dort während 420 sec belassen (Aufheizphase m). Nach dieser Zeit hatte der Schaft des Werkstücks eine mittlere Temperatur von 950°C (Punkt A) angenommen, während diejenige des Fusses 725°C (Punkt B) erreichte. Nun wurde das Werkstück aus dem Ofen ausgetragen und in das Gesenk der Schmiedepresse gelegt. Diese Transportphase n dauerte insgesamt 30 sec bis zu Beginn der eigentlichen Schmiedeoperation. Dabei hatte sich der Schaft auf 850°C (Punkt C), der Fuss auf 695°C (Punkt D) abgekühlt. Das aus der Nickelbasislegierung IN 100 bestehende Werkzeug war auf eine Temperatur von 800°C (Horizontale c) gebracht worden. Im vorliegenden Fall entsprach dies ungefähr der Rekristallisationstemperatur. Nun wurde das Werkstück mit einer durchschnittlichen Stempelgeschwindigkeit von 6,5 mm/sec zu einer Turbinenschaufel gepresst. Dabei war die Stempelgeschwindigkeit zu Beginn des Pressvorganges höher als am Ende desselben. Im allgemeinen diente der erste Zeitabschnitt dieser Formgebungsphase o der Formgebung (Warmverformung), während im zweiten Zeitabschnitt dieser Phase hauptsächlich die Kaltverfestigung bei höherer Temperatur bewerkstelligt wurde. Die gesamte Presskraft des Stempels betrug 6100 kN. Am Ende der gesamten Formgebungsphase, welche total 3 sec dauerte, hatte das Schaufelblatt eine Temperatur von 840°C (Punkt E), der Schaufelfuss eine solche von 725°C (Punkt F) angenommen. Es wurde darauf geachtet, dass der Grad der Kaltverfestigung im ganzen Werkstück ungefähr gleich ausfiel. Im allgemeinen sind zur Erzielung der gewünschten mechanischen Eigenschaften «Kaltverförmungsgrade» von über 10% notwendig. Nach dem Pressvorgang wurde das Werkstück aus dem Gesenk herausgenommen und an Luft auf Raumtemperatur abgekühlt. Die am fertigen Werkstück gemessene Härtesteigerung, welche ungefäh r der verhältnismässigen Erhöhung der Zugfestigkeit entspricht, betrug durchschnittlich 30% gegenüber dem lösungsgeglühten Ausgangsmaterial. Der Kaltverfestiguhgseffekt ist dabei eine Funktion des Verformungsgrades und der Temperatur.

Es lassen sich im allgemeinen Eisen- oder Nickellegierungen auf die vorgeschlagene Weise in das gewünschte Endprodukt überführen. Speziell dazu geeignet sind austenitische, zu starker Kaltverfestigung geeignete, korrosionsbeständige Stähle. Dabei muss darauf aufmerksam gemacht werden, dass diese «Kaltverfestigung» sich auch bei der Verformung bei höheren Temperaturen einstellt, da die Rekristallisationstemperatur für vollständige Rekristallisation verhältnismässig hoch liegt. Letztere ist von der Legierungszusammensetzung, vom Verformungsgrad und von der Verformungsgeschwindigkeit (Zeitdauer der entsprechenden Verformung) abhängig. Sie kann in der Regel experimentell durch Vorversuche bestimmt werden. Schmiederohlinge ähnlich Fig. 1 aus Cr/Ni/W-Stahl werden im Fussteil auf eine Anfangstemperatur von 700-800°C, im Schaftteil auf eine solche von 850-950°C gebracht. Das im allgemeinen aus zwei Gesenkhälften bestehende Werkzeug soll auf einer Temperatur von 700-850°C gehalten werden, welche in der Regel in der Nähe der Rekristallisationstemperatur liegt. In einem ersten Zeitabschnitt der Formgebungsphase wird während 1-10 sec mit einer mittleren Stempelgeschwindigkeit von 2-20 mm/sec unter einem Druck von höchstens 75% der Streckgrenze des Werkzeug-Werkstoffs gepresst. In einem zweiten Zeitabschnitt kann dann mit einer mittleren Stempelgeschwindigkeit von 0,5-5 mm/sec unter einem Druck von höchstens 85% der Streckgrenze des Werkzeug-Werkstoffs nach- bzw. fertiggepresst werden. Zur Erzielung der gewünschten Anfangstemperaturen in den verschiedenen Teilen des zu verformenden Werkstücks genügt es in vielen Fällen, eine geeignete Ofentemperatur und entsprechende Aufheizzeit vorzugeben und einzuhalten (siehe Beispiel). Hat dagegen das Werkstück eine sehr verwickelte Form, so lässt sich die verlangte Temperaturverteilung praktisch in den meisten Fällen mit einer induktiven Heizanlage erzielen, indem die Leistungsübertragung und die Aufheizzeit in Funktion des Ortes entsprechend gesteuert wird.

Für jeden für das Verfahren geeigneten Werkstoff und für jede Vorform des Schmiederohlings lassen sich die optimalen Zusammenhänge zwischen Rekristallisationstemperatur, Werkzeugtemperatur, «Kaltverformungsgrad», Verformungsgeschwindigkeit, Härte- bzw. Festigkeitssteigerung und Anfangstemperatur in Funktion des Ortes (Geometrie) des Werkstücks teils experimentell bestimmen, teils aufgrund von Modellannahmen berechnen. Auf diese Weise lassen sich Härte und Zugfestigkeit über dem ganzen Werkstück gleichmässig um Beträge bis zu ca. 50% steigern.

## Patentansprüche

1. Verfahren zur Herstellung eines kaltverfestigten metallischen Werkstücks aus einer austenitischen, zu starker Kaltverfestigung befähigten Eisen-oder Nickellegierung durch Schmieden oder Pressen in einem als Gesenk ausgebildeten, vorgewärmten und beheizten Werkzeug, dadurch gekennzeichnet, dass der als Vorform vorliegende Schmiederohling in einem einzigen Arbeitsgang unter Verwendung eines einzigen Werkzeugs in einer Hitze in das Endprodukt übergeführt wird, wobei in einer ersten Arbeitsphase im wesentlichen die Formgebung und in einer zweiten Arbeitsphase im wesentlichen die Kaltverfestigung des Werkstücks bewerkstelligt wird, indem der Schmiederohling in verschiedenen Teilen seiner Geometrie in Funktion des Ortes auf unterschiedliche Anfangstemperaturen gebracht und in den verschiedenen Teilen derart verformt wird, dass der Kaltverfestigungsgrad über das ganze Werkstück ungefähr den gleichen Wert erreicht, und dass das Werkstück schliesslich auf Raumtemperatur abgekühlt wird.

2. Verfahren zur Herstellung eines kaltverferstigten Werkstücks aus einem Cr/Ni/W-Stahl durch Schmieden oder Pressen in einem als Gesenk ausgebildeten, vorgewärmten und beheizten Werkzeug, dadurch gekennzeichnet, dass ein als rotationssymmetrische Vorform verschiedenen Durchmessers vorliegender Schmiederohling in seinem Fussteil auf eine mittlere Anfangstemperatur von 700 - 800°C und in seinem Schaftteil auf eine mittlere Anfangstemperatur von 850 - 950⁰⁻C gebracht und in einem aus zwei Gesenkhälften bestehenden, eine Temperatur von 700-850°C aufweisenden Werkzeug in einer Hitze zunächst während einer Zeit von 1 10 sec entsprechend einer mittleren Stempelgeschwindigkeit der Schmiedepresse von 2 - 20 mm/sec unter einem mittleren Druck von höchstens 75% der Streckgrenze des Werkzeug-Werkstoffs in die rohe Form einer Turbinenschaufel gebracht und gleich anschliessend unter Verwendung der gleichen Gesenkhälften mit einer mittleren Stempelgeschwindigkeit von 0,5 - 5 mm/sec unter einem mittleren Druck von höchstens 85% der Streckgrenze des Werkzeug-Werkstoffs kaltverfestigt, in die endgültige Form gebracht und an Luft auf Raumtemperatur abgekühlt wird.

## Claims

1. Process for the production of a work-hardened metallic workpiece from an austenitic iron or nickel alloy, capable of extensive work-hardening, by forging or pressing in a preheated and heated mould formed as a die, characterised in that the forging blank present as a preform is converted into the end product in a single working pass in one heat with the use of a single mould, forming being accomplished essentially in a first working phase and work-hardening of the workpiece being accomplished essentially in a second working phase, the forging blank being brought to different initial temperatures in different parts of its geometry as a function of the location and being deformed in the various parts in such a way that the degree of work-hardening over the entire wirkpiece reaches approximately the same value, and thatthe workpiece is finally cooled to room temperature.

2. Process for the production of a work-hardened workpiece from a Cr/Ni/W steel by forging or pressing in a preheated and heated mould formed as a die, characterised in that a forging blank, present as a rotationally symmetrically preform of varying diameter, is brought in its base part to a mean initial temperature of 700 - 800°C and in its shank part to a mean initial temperature of 850 - 950°C and is brought in a mould, consisting of two die halves and having a temperature of 700 - 850°C, in one heatfirst during a period of 1 - 10 seconds corresponding to a mean ram speed of the forging press of 2 - 20 mm/ second under a mean pressure of at most 75% of the yield stress of the mould material into the raw form of a turbine blade and immediately afterwards is work-hardened, using the same die halves, at a mean ram speed of 0.5 - 5 mm/second under a mean pressure of at most 85% of the yield stress of the mould material, brought into the final form and cooled to room temperature in air.

## Revendications

1. Procédé pour la fabrication d'une pièce métallique écrouie en un alliage de fer ou de nickel austénitique pouvant subir un important écrouissage, par forgeage ou pressage dans un outil en forme de matrice préchauffé et chauffé, caractérisé en ce que l'ébauche de forge constituant la préforme est transformée en produit final en une seule opération à chaud en utilisant un seul outil, opération au cours de laquelle on réalise, dans une première phase, essentiellement le formage et dans une seconde phase essentiellement l'écrouissage de la pièce, l'ébauche de forge étant, dans les différentes parties de sa configuration, portée à des températures initiales différentes en fonction de la localisation de ces parties et déformée dans ses différentes parties de telle façon que le taux d'écrouissage atteigne une valeur sensiblement égale sur la totalité de la pièce, et en ce que la pièce est ensuite refroidie jusqu'à la température ambiante.

2. Procédé pour la fabrication d'une pièce écrouie en un acier Cr/Ni/W par forgeage ou pressage dans un outil en forme de matrice préchauffé et chauffé, caracterisé en ce qu'une ébauche de forge constituée par une préforme à symétrie de rotation et présentant différents diamètres, est portée dans son pied à une température initiale moyenne de 700-800°C et dans son fût à une température moyenne de 850-950°C et est d'abord amenée à la forme brute d'une aube de turbine dans un outil composé de deux demi-matrices et se trouvant à une température de 700 à 850°C, en une opération à chaud, pendant une durée de 1-10 s avec une vitesse moyenne du poinçon de la presse de forge de 2-20 mm/s sous une pression moyenne valant au maximum 75% de la limite d'élasticité du matériau de l'outil et est, immédiatement après, écrouie en utilisant les même demi-matrices avec une vitesse moyenne de poinçon de 0,5-5 mm/s sous une pression moyenne valant au maximum 85% de la limite d'élasticité du matériau de l'outil, est amenée à sa forme finale et est refroidie à l'air jusqu'à la température ambiante.
